# EUROPÄISCHE PATENTSCHRIFT

(11) **EP 1 480 770 B1**
(45) Veröffentlichungstag und Bekanntmachung des Hinweises auf die Patenterteilung: **23.11.2005**
(21) Anmeldenummer: 03722201.5
(22) Anmeldetag: 03.03.2003
(51) Int. Cl.: B22D 13/04

(54) **VERFAHREN UND VORRICHTUNG ZUR MASSGENAUEN FEINGUSSHERSTELLUNG VON BAUTEILEN AUS NE-METALLLEGIERUNGEN**
METHOD AND DEVICE FOR PRODUCING PRECISION INVESTMENT-CAST NE METAL ALLOY MEMBERS
PROCEDE ET DISPOSITIF DE PRODUCTION DE PIECES MOULEES DE HAUTE PRECISION DIMENSIONNELLE A PARTIR D'ALLIAGES METALLIQUES DE NE

(30) Priorität: 07.03.2002 DE 10210001
(43) Veröffentlichungstag der Anmeldung: 01.12.2004
(73) Patentinhaber: MTU Aero Engines GmbH, 80995 München (DE)
(72) Erfinder: RENKEL, Manfred, 85238 Petershausen (DE); SMARSLY, Wilfried, 81669 München (DE)
(86) Internationale Anmeldenummer: PCT/DE2003/000661
(87) Internationale Veröffentlichungsnummer: WO 2003/074210

(56) Entgegenhaltungen:
- EP-A- 1 052 298
- WO-A-93/08942
- DE-B- 1 052 069
- DE-C- 544 821
- US-A1- 2001 045 267

## Beschreibung

Ein Verfahren und eine Vorrichtung zum Feinguss ist in US2001/0045267 A 1 offenbart. Hierin wird die Schmelze von einer beheizten, drehbar gelagerten Eingussvorrichtung den aus beheizten Formschalen bestehenden und mit der Außenform der hervorstehenden Bauteile korrespondierenden Gussformen über Austrittsöffnungen zugeführt. Die Gussformen sind dabei bezüglich der zugeordneten Austrittsöffnung fest eingestellt.

Die Feingussherstellung von NE-Metalllegierungen, vorzugsweise von TiAI-Bauteilen insbesondere zur Verwendung im Turbomaschinenbau ist dabei aufwendig und schwierig, da während des Aufheizens und des Gießvorganges. Legierungselemente aus der Schmelze verdampfen, den Gießvorgang ungünstig beeinflussende Grenzschichten gebildet werden sowie die Gefahr der Entstehung von Gießlunkern besteht, die zu einer Destabilisierung des Legierungsgefüges führen. Hierbei ist ferner zu berücksichtigen, dass die Zeit für den eigentlichen Gießvorgang gegenüber der Zeit für den Aufheizvorgang der Schmelze verschwindend gering ist.

Solche durch Feinguss hergestellten Bauteile sind daher anschließend durch ein sogenanntes HIP-Verfahren zu vergüten. Durch einen heissisostatischen Pressvorgang sind Gießlunker zu verdichten und durch eine anschließende Wärmebehandlung das Gefüge des durch Gießen hergestellten Bauteils zu stabilisieren.

Die Einhaltung vorgegebener Werkstoffspezifikationen für solche derart herzustellenden Bauteile ist daher überaus kostenintensiv und hohe Ausschussquoten sind unvermeidlich.

Hier setzt nun die Erfindung ein, deren Aufgabe es ist, die Herstellung von Bauteilen aus NE-Metalllegierungen insbesondere für den Einsatz im Turbomaschinenbau mittels Feinguss signifikant zu verbessern.

Ausgehend von dem bekannten Schleuderformguss, bei dem durch Rotation eines Teils der Gießeinrichtung die Zentrifugalkräfte Einfluss auf die Formgestaltung, die Formfüllung und die Kristallisation der Schmelze nehmen, wird diese Aufgabe erfindungsgemäß gelöst durch ein Verfahren zur maßgenauen Feingussherstellung von Bauteilen aus NE-Metalllegierungen, mit der Außenform der jeweils herzustellenden Bauteile korrespondierenden, aus beheizten Formschaten bestehenden Gussformen, denen die Schmelze von einer beheizten drehbar gelagerten Eingussvorrichtung über Austrittsöffnungen zugeführt wird, wobei die räumlichen Anstellwinkel der Gussformen in Bezug auf die jeweils zugeordnete Austrittsöffnung einstellbar sind und derart gewählt werden, dass ein vollständiges Füllen über Beschleunigungskräfte einschließlich der Coriolis-Kräfte der der Schmelze ausgeprägten Zentrifugalkräfte erfolgt.

Nach einem bevorzugten Ausführungsbeispiel der Erfindung wird die Schmelze für den Gießvorgang in der Eingussvorrichtung mittels der Zentrifugalkräfte entgegen der durch die Schwerkraft bestimmten Fließrichtung um annähernd 30° - 180° umgelenkt und beim Einfließen in die Gussformen durch die Beschleunigungskräfte einschlieβlich der Coriolis-Kräfte zur homogenen Füllung der Gussformen gezwungen.

Vorteilhafterweise werden die beheizte drehbar gelagerte Eingussvorrichtung und die beheizten Gussformen auf vorbestimmten, mit den für die Feingussherstellung verwendeten NE-Metalllegierungen korrespondierenden, deren Fließfähigkeit aufrechterhaltenden, vorzugsweise 10 bis 200° C über dem Schmelzpunkt der NE-Metalllegierung liegenden Verfahrenstemperaturen gehalten.

Das erfindungsgemäße Verfahren weist eine Reihe von Vorteilen auf.

Überraschenderweise hat sich gezeigt, dass durch das erfindungsgemäße Verfahren die Abdampfrate der Schmelze verringert und durch die strömungsmechanisch optimierte Ausgestaltung der Eingussvorrichtung zur Ausnutzung der Coriolis-Kräfte die Porosität der Gussteile im Hinblick auf die erzielbare Verkleinerung der Poren in der Schmelze verringert und damit feinere Gefüge als bisher erzielbar sind. Daher ist eine Nachbehandlung der aus der Form entnommenen Gussteile zwecks Vergütung durch heiss-isostatisches Pressen und anschließende Zufuhr von Wärme zwecks Stabilisierung des Legierungsgefüges nicht mehr notwendig. Dies führt zu einer wesentlichen Kostenreduzierung bei der Herstellung solcher Bauteile sowie zu Einsparungen bei den Materialkosten für die zu verwendenden NE-Metalllegierungen bezüglich Menge, Zusammensetzung und Reinheit. Darüber hinaus wird die Ausschussrate kleiner und werden Nachbehandlungskosten stark reduziert, wenn nicht gar eingespart.

Zur Durchführung des erfindungsgemäßen Verfahrens wird nach der Erfindung als Eingussvorrichtung ein senkrecht stehender, drehbar gelagerter napfförmiger Behälter mit strömungsgünstig ausgebildeter Bodenfläche verwendet, mit an seiner Mantelfläche im vorbestimmten Abstand zur Bodenfläche angeordneten und mit dem Behälter über Austrittsöffnungen kommunizierenden aus Formschalen bestehenden Gussformen wobei Mittel zur Beheizung der Eingussvorrichtung und der Gussformen vorgesehen sind und wobei die Gussformen über Mittel mit ihrem räumlichen Anstellwinkel in Bezug auf die jeweils zugeordnete strömungsgünstig ausgebildete; Austrittsöffnung im Behälter derart einstellbar sind, dass eine homogene Gussformfüllung ohne Strömungsabrisse der Schmelze erfolgt.

Nach einem bevorzugten Ausführungsbeispiel der Erfindung bestehen Behälter und Gussformen aus gegenüber der Schmelze reaktionsarmer Keramik mit eingelagerten Metallpartikeln, sodass Behälter und Gussformen vorzugsweise induktiv an sich bekannter Induktoren oder mittels Mikrowellen exakt steuerbar beheizbar sind.

Vorteilhaft ist es, wenn nach einem weiteren Merkmal der Erfindung die der Zuführung der Schmelze dienende Gießrinne in Bezug auf die Schmelze ebenfalls strömungsgünstig ausgebildet ist und aus gegenüber der Schmelze reaktionsarmer beheizbarer Keramik mit eingelagerten Metallpartikeln besteht. Die Schmelze kann aber gemäß einem weiteren Ausführungsbeispiel der Erfindung auch innerhalb des Behälters der Eingussvorrichtung während dessen Rotation erzeugt werden.

Schließlich können Einfüllvorrichtungen und Gießrinne aus beschichtetem Stahl, beschichteten Graphit, aus Tantal, aus Titan oder aus Niob bestehen.

Weitere Merkmale der Erfindung ergeben sich aus den Unteransprüchen.

Die Erfindung ist nachfolgend anhand zweier in der Zeichnung schematisch dargestellter Ausführungsbeispiele beschrieben.

Es zeigen
- Fig. 1: ein erstes Ausführungsbeispiel einer Vorrichtung zur Durchführung des Verfahrens nach der Erfindung und
- Fig. 2: ein abgewandeltes Ausführungsbeispiel der Vorrichtung nach Figur 1.

Die Vorrichtung nach Figur 1 zeigt eine um eine Achse 10 drehbare insgesamt mit der Bezugsziffer 11 bezeichnete Eingussvorrichtung, der die Schmelze aus einer Gießpfanne 12 über eine strömungsgünstig ausgebildete Gießrinne 14 zugeführt wird.

Die Eingussvorrichtung 11 ist senkrecht stehend drehbar gelagert - die hierzu erforderliche Antriebsvorrichtung ist der Übersicht halber nicht dargestellt -, und umfasst einen napfförmigen Behälter 15 mit einer rotationssymmetrischen Seitenwandung 16 und einem daran angeformten strömungsoptimiert ausgebildeten Boden 18. Im Abstand a vom Boden 18 befinden sich symmetrisch am Umfang der Seitenwandung 16 verteilt strömungsmechanisch optimierte Austrittsöffnungen 19, die mit aus Halbschalen 20 bestehenden Gussformen 22 kommunizieren.

Die Gussformen sind um räumliche Winkel sr in Bezug auf die zugeordneten Austrittsöffnungen 19 einstellbar mit dem Behälter 15 verbunden. Die Einstellung der Winkel sr erfolgt in Abhängigkeit der spezifischen Gewichte der verwendeten NE-Metalllegierung, der Gießtemperatur und der Drehzahl n des Behälters sowie des jeweiligen spezifischen Gewichts der Legierung, sodass die gesamte Zuführung strömungsmechanisch optimiert ausgebildet ist.

Der Behälter 15 und die zugeordneten Gussformen 22 sind in ihrer vorbestimmten Lage mittels einer aus geeigneter Keramik bestehenden, als Matrix für diese dienenden Halterung 23 angeordnet, die zwischen einer Grundplatte 24 und einer Deckplatte 26 eingespannt ist. Über eine Öffnung 28 kann die auf Gießtemperatur aufgeheizte Schmelze aus der Gießpfanne 12 austretende und über die Gießrinne 14 weitergeleitete Schmelze in den Behälter 15 eintreten. Über geeignet exakt steuerbare Heizvorrichtungen 30 - wie z.B. Induktoren - werden sowohl die Eingussvorrichtung 11 und Gießrinne 14 als auch die Gussformen 22 derart induktiv beheizt, dass die Schmelze bis zum vollendeten Guss auf Gießtemperatur verbleibt. Diese die Fließfähigkeit der Schmelze aufrechterhaltenden Temperaturen korrespondieren mit den für die Feingussherstellung verwendeten NE-Metalllegierungen. Hierzu bestehen Gießrinnen 14, Behälter 15 und Gussformen 22 aus gegenüber der Schmelze reaktionsarmer Keramik mit eingelagerten Metallpartikeln. Behälter und Gießformen können aber auch aus beschichteten Stahl, aus Tantal, aus Titan oder aus Niob bestehen.

Mit Coriolis-Kraft wird bekanntlich die Trägheitskraft bezeichnet, die neben der Führungskraft und der Zentrifugalkraft auf einen sich in einem rotierenden System bewegenden Körper einwirkt. Die Coriolis-Kraft steht senkrecht auf der vom Geschwindigkeitsvektor und der Drehachse gebildeten Ebene.

Für den Gießvorgang wird die in der Gießpfanne 12 befindliche NE-Metalllegierung durch Erhitzen in üblicher Weise in die gewünschte Schmelze überführt und gelangt - wie bereits beschrieben - über die beheizte Gießrinne 14 in die rotierende ebenfalls beheizte Eingussvorrichtung 11, wo sie durch Schwerkraft auf den Boden 18 des Behälters 15 gelangt. Infolge der Drehung des Behälters wirken auf die Schmelze Zentrifugalkräfte, die eine Richtungsumkehr der Fließrichtung der Schmelze von annährend 30° bis 180° bewirken, sodass diese an der Innenwandung der Seitenwandung 16 anliegend aufsteigt bis in die Höhe der Austrittsöffnungen 19. Da die räumlichen Anstellwinkel sr der Gussformen 22 derart gewählt sind, dass diese mit der Richtung der Coriolis-Kraftvektoren koinzidieren, wirken diese zusätzlich zu den Zentrifugalkräften auf die Schmelze ein, was zur Folge hat, dass die Schmelze nicht nur über die Öffnungen 19 in die Gussformen eintreten kann, sondern dass diese die sich an die Öffnungen 19 anschließenden Hohlräume der Gussformen schnell und sicher sowie vollständig und homogen ausfüllt. Nach Erstarren der Schmelze werden die Gussformen abgenommen und das jeweilige Feingussbauteil in üblicher Weise ausgebracht.

Bei dem in Figur 2 dargestellten, insgesamt mit der Bezugziffer 40 bezeichneten Ausführungsbeispiel der Eingussvorrichtung, dessen der Eingussvorrichtung 11 entsprechende Bauteile mit gleichen Bezugziffern bezeichnet sind, befinden sich die in ihrer Winkelstellung sr einstellbaren, in der Haltung 23 gehaltenen Gussformen 22 am oberen Rand des in der Eingussvorrichtung 11 nunmehr drehbar gelagerten Behälters 15. Dieser weist in diesem Bereich einen für die Schmelze als Düse wirkenden Verteiler 42 auf. Die zum Inneren der Gussform 22 führenden Austrittsöffnungen 19 sind - wie im Ausführungsbeispiel nach Figur 1 - ebenfalls für die Schmelze strömungsgünstig ausgebildet.

Die NE-Metalllegierung wird hier dem Behälter 15 als im rotierenden Behälter aufschmelzender sogenannter Ingot zugeführt, sodass Gießpfanne 12 und Gießrinne 14 des Ausführungsbeispiels nach Figur 1 entfallen. Für das Einsetzen des Ingots in den Behälter 15 weist dieser einen hierfür zu öffnenden Deckel 44 auf, an den Verteiler 42 befestigt ist. Hierzu ist die Deckplatte 26 abnehmbar mit der Eingussvorrichtung 40 verbunden. Da der ebenfalls induktiv aufheizbare Behälter 15 für sich allein drehbar in der Eingussvorrichtung 40 gelagert ist, sind temperaturbeständige Dichtungen 45 zwischen den Einlassöffnungen der stillstehenden Gussformen 22 und den Austrittsöffnungen 19 des sich drehenden Behälters 15 vorgesehen. Die Wirkungsweise der vorstehend beschriebenen Eingussvorrichtung entspricht der in Verbindung mit Figur 1 beschriebenen Wirkungsweise, wobei jedoch über den düsenwirkungsentfaltenden Verteiler 42 die Zuführung der Schmelze in die Gussformen 22 und damit deren Füllung günstig beeinflusst wird.

Für beide Ausführungsformen, also nach Figur 1 und Figur 2, ist vorgesehen, dass die gegossenen Bauteile noch in den Gussformen auf 600 bis 700° C aufgeheizt werden können, was ebenfalls induktiv über die vorhandenen Heizvorrichtungen 30 erfolgt. Auf diese Weise wird die Abkühlungsrate der gegossenen Bauteile gesteuert niedrig gehalten, um Risse, Brüche u.ä. in den Bauteilen zu vermeiden. Die Entnahme der gegossenen Bauteile aus den Gussformen erfolgt also erst nach Erreichen des jeweils gewünschten Abkühlungsgrades, der je nach Zusammensetzung der jeweils verwendeten NE-Metalllegierung zu wählen ist.

Mit der vorstehend beschriebenen Erfindung wird erstmals sichergestellt, dass die Coriolis-Kräfte der der Schmelze aufgeprägten Zentrifugalkräfte gezielt ebenfalls wirksam werden können und die Schmelze ähnlich einem Druckstempel beaufschlagen und damit die Schmelze vollständig und homogen in die Gussform drängen, diese also vollständig und lunkerfrei füllen, ohne dass ein schädlicher Strömungsabriss der Schmelze sowie eine unterschiedlich erstarrende Grenzschichtbildung erfolgen kann. Durch das Aufheizen des gegossenen Bauteils in der Gussform wird die Abkühlungsrate gesteuert niedrig gehalten, sodass die bei ungesteuerter Abkühlung auftretenden Eigenspannungen in den Bauteilen und daraus resultierende Risse, Brüche u.ä. vermieden werden.

## Patentansprüche

1. Verfahren zur maßgenauen Feingussherstellung von Bauteilen aus NE-Metalllegierungen, insbesondere zur Verwendung im Turbomaschinenbau, mit der Außenform der jeweils herzustellenden Bauteile korrespondierenden, aus beheizten Formschalen bestehenden Gussformen, denen die Schmelze
von einer beheizten drehbar gelagerten Eingussvorrichtung über Austrittsöffnungen zugeführt wird, **dadurch gekennzeichnet, dass** die räumlichen Anstellwinkel der Gussformen in Bezug auf die jeweils zugeordnete Austrittsöffnung einstellbar sind und derart gewählt werden, dass ein vollständiges Füllen über Beschleunigungskräfte einschließlich der Coriolis-Kräfte der der Schmelze aufgeprägten Zentrifugalkräfte erfolgt.

2. Verfahren nach Anspruch 1, **dadurch gekennzeichnet, dass** die Schmelze für den Gießvorgang in der Eingussvorrichtung mittels der Zentrifugalkräfte entgegen der durch die Schwerkraft bestimmten Fließrichtung um annähernd 30° bis 180° umgelenkt und beim Einfließen in die Gussformen durch die Beschleunigungskräfte einschließlich der Coriolis-Kräfte zur homogenen Füllung der Gussformen gezwungen wird.

3. Verfahren nach den Ansprüchen 1 und 2, **dadurch gekennzeichnet, dass** die beheizte drehbar gelagerte Eingussvorrichtung und die beheizten Gussformen auf vorbestimmten, mit den für die Feingussherstellung verwendeten NE-Metalllegierung korrespondierenden, deren Fließfähigkeit aufrechterhaltenden, vorzugsweise 10° bis 200° C über dem Schmelzpunkt der NE-Metalllegierung liegende Verfahrenstemperaturen gehalten werden.

4. Verfahren nach den Ansprüchen 1 bis 3, **dadurch gekennzeichnet, dass** die Schmelze außerhalb oder innerhalb der Eingussvorrichtung erzeugt wird.

5. Verfahren nach den Ansprüchen 1 bis 4, **dadurch gekennzeichnet, dass** zwecks gesteuerter Minderung der Abkühlungsrate der noch in den Gussformen befindlichen Feinguss- Bauteilen diese auf 100° bis 900° C aufgeheizt werden.

6. Vorrichtung zur Durchführung des Verfahrens nach den Ansprüchen 1 bis 5 mit einem als Eingussvorrichtung (11, 40) senkrecht stehenden drehbar gelagerten napfförmigen Behälter (15) mit strömungsgünstig ausgebildeter Bodenfläche, mit an seiner Mantelfläche (Seitenwandung 16) im vorbestimmten Abstand (a) zur Bodenfläche (18) angeordneten und mit dem Behälter (15) über Austrittsöffnungen kommunizierenden aus Formschalen bestehenden Gussformen (22), wobei Mittel zur Beheizung der Eingussvorrichtung (11) und der Gussformen (22) vorgesehen sind, **dadurch gekennzeichnet, dass** die Gussformen (22) über Mittel mit ihrem räumlichen Anstellwinkel (sr) in Bezug auf die jeweils zugeordnete strömungsgünstig ausgebildete Austrittsöffnung (19) im Behälter (15) derart einstellbar sind, dass eine homogene Gussformfüllung ohne Strömungsabrisse der Schmelze erfolgt.

7. Vorrichtung nach Anspruch 6, **dadurch gekennzeichnet, dass** der Behälter (15) in der Eingussvorrichtung (40) relativ zu den einstellbar (Raumwinkel sr) angeordneten Gussformen (22) drehbar gelagert und zur Aufnahme eines aus NE-Metalllegierungen bestehenden mit den Innendurchmesser des Behälters korrespondierenden Ingots mit einem verschließbaren Deckel (44) versehen ist.

8. Vorrichtung nach Anspruch 7, **dadurch gekennzeichnet, dass** die Gussformen (22) nahe dem oberen Rand des Behälters (15) angeordnet sind, deren Eintrittsöffnungen einem Behälter (15) angeordnetem düsenwirkungentfaltender Verteiler (42) zugeordnet ist.

9. Vorrichtung nach den Ansprüchen 6 bis 8, **dadurch gekennzeichnet, dass** Behälter (15) und Gussformen (22) aus gegenüber der Schmelze reaktionsarmer Keramik mit eingelagerten Metallpartikeln bestehen.

10. Vorrichtung nach Anspruch 6, **dadurch gekennzeichnet, dass** eine der Zuführung der Schmelze dienende Gießrinne (14) in Bezug auf die Schmelze strömungsgünstig ausgebildet und ebenfalls aus gegenüber der Schmelze reaktionsarmer Keramik mit eingelagerten Metallpartikeln besteht.

11. Vorrichtung nach Anspruch 6, **dadurch gekennzeichnet, dass** Behälter und Gießformen aus beschichtetem Stahl, beschichtetem Graphit, aus Tantal, aus Titan oder aus Niob bestehen.

12. Vorrichtung nach den Ansprüchen 6 bis 11, **dadurch gekennzeichnet, dass** das Beheizen der Eingussvorrichtung (10) und der Gussformen (22) induktiv oder durch Mikrowellen erfolgt.

## Claims

1. Process for accurate production of high quality castings of components made of non-ferrous metal alloys, particularly for use in turbo-machine construction with moulds comprising heated form shells corresponding to the outer form of the parts to be produced in each case, the molten material of the said moulds being supplied, via outlets, from a heated pouring device that is supported such that it can rotate, **characterized in that** the spatial setting angle of the moulds can be adjusted in relation to the given associated outlet and are selected such that complete filling occurs by means of acceleration forces including the Coriolis effect in the centrifugal forces that mark the molten material.

2. Process in accordance with claim 1, **characterized in that** the molten material for the casting process is redirected through approximately 30 to 180°, by means of centrifugal forces, determined by the force of gravity, and the molten material is forced into the moulds, when flowing into them, by the acceleration forces including the Coriolis effect, giving uniform filling of the moulds.

3. Process in accordance with claims 1 and 2, **characterized in that** the heated pouring device, which is supported such that it can rotate, and the heated moulds, are kept at process temperatures, which correspond to the non-ferrous metal alloy used for the production of high quality castings, which maintain their fluidity and that preferably lie 10° to 200°C above the melting-point of the non-ferrous metal alloys.

4. Process in accordance with claims 1 to 3, **characterized in that** the molten material is produced outside or inside the pouring device.

5. Process in accordance with claims 1 to 4, **characterized in that**, for controlled reduction of the cooling rate of the high quality casting parts, which are still in the moulds, the said high-quality parts are heated to 100 to 900°C.

6. Device for carrying out the process in accordance with claims 1 to 5, with a pan-shaped vessel (15), which is vertical and supported such that it can rotate, as a pouring device (11, 40), the said vessel (15) having a base formed such that it favours flow, and with moulds (22) disposed on its surface (side 16) at a set distance (a) from the base (18) and with moulds, comprising form shells, that communicate with the vessel (15) by means of outlets, **characterized in that** the moulds (22) can be adjusted, with regard to their spatial setting angle (sr), in relation to the given associated outlet (19), in the vessel (15), such that filling of the moulds with molten material occurs without breaks in flow.

7. Device in accordance with claim 6, **characterized in that** the vessel (15) is supported, in the pouring device (40), such that it can rotate relative to the moulds that are disposed such that they can be adjusted (with regard to their spatial setting angle sr) and is provided with a closable cover (44) for the uptake of an ingot on non-ferrous metal alloys.

8. Device in accordance with claim 7, **characterized in that** the moulds (22) are disposed close to the upper rim of the vessel (15) the inlets of which are associated with a distributor (42), which folds round the jet effect, disposed on the vessel (15).

9. Device in accordance with claims 6 to 8, **characterized in that** the vessel (15) and moulds (22) are made of ceramics, showing a low level of reaction to the molten material, with embedded metal particles.

10. Device in accordance with claim 6, **characterized in that** a pouring spout (14), serving for the supply of molten material, is formed such that it favours flow of the molten material and is likewise made of ceramic material, showing a low level of reaction to the molten material, with metal particles embedded in it.

11. Device in accordance with claim 6, **characterized in that** the vessel and moulds are made of coated steel, coated graphite, tantalum, titanium, or niobium.

12. Device in accordance with claims 6 to 11, **characterized in that** heating of the pouring device (1) and the moulds (22) occurs inductively or by means of microwaves.

## Revendications

1. Procédé de production de pièces moulées de haute précision dimensionnelle à partir d'alliages métalliques sans fer, en particulier à utiliser dans la construction de turbomachines, avec le moule extérieur de la pièce à produire correspondant aux moules de coulée consistant en des coques de moule chauffées, où la masse fondue est alimentée par un dispositif de coulée rotatif, tournant sur paliers, chauffé, au moyen d'orifices de sortie, **caractérisé en ce que** l'angle d'inclinaison spatial des moules de coulée est réglable par rapport à l'orifice de sortie chaque fois attribué et est choisi de sorte que l'on réalise un remplissage complet par les forces d'accélération, y compris la force de Coriolis, de la force centrifuge appliquée sur la masse fondue.

2. Procédé selon la revendication 1, **caractérisé en ce que** la masse fondue change de direction d'environ 30° à 180°, pour le processus de coulée dans le dispositif de coulée, par les forces centrifuges contre la direction d'écoulement déterminée par la force de gravité et lors de la coulée dans les moules de coulée, est contrainte à remplir de manière homogène les moules de coulée, par les forces d'accélération, y compris la force de Coriolis.

3. Procédé selon les revendications 1 et 2, **caractérisé en ce que** le dispositif de coulée rotatif, tournant sur paliers, chauffé et les moules de coulée chauffés sont maintenus à des températures prédéterminées de procédé, correspondant à l'alliage métallique sans fer utilisé pour la coulée de précision, en maintenant sa fluidité, se situant de préférence de 10° à 200°C au-dessus du point de fusion de l'alliage métallique sans fer.

4. Procédé selon les revendications 1 à 3, **caractérisé en ce que** la masse fondue est produite en dehors de ou à l'intérieur du dispositif de coulée.

5. Procédé selon les revendications 1 à 4, **caractérisé en ce que** pour la diminution contrôlée de la vitesse de refroidissement des pièces coulées avec précision, se trouvant encore dans les moules de coulée, ceux-ci sont chauffés jusqu'à 100° à 900°C.

6. Dispositif pour réaliser le procédé des revendications 1 à 5, avec un récipient vertical en forme de cuvette (15), rotatif, tournant sur paliers, comme part d'un dispositif de coulée (11, 40), avec surface de fond formée pour favoriser l'écoulement, avec des moules de coulée (22) consistant en des coques de moule, communiquant avec le récipient (15) par des orifices de sortie, et disposés sur sa surface de manteau (paroi latérale 16) à une certaine distance (a) de la surface de fond (18), où des moyens de chauffage du dispositif de coulée (11) et des moules de coulée (22) sont prévus, **caractérisé en ce que** les moules de coulée (22) peuvent être ajustés par des moyens, selon leur angle d'inclinaison spatial (sr) par rapport aux orifices de sortie (19) dans le récipient (15) chaque fois formés pour favoriser l'écoulement, de sorte qu'un remplissage homogène des moules de coulée soit réalisé sans détachement de courant de la masse fondue.

7. Dispositif selon la revendication 6, **caractérisé en ce que** le récipient (15) est rotatif, tournant sur paliers dans le dispositif de coulée (40) par rapport aux moules de coulée (22) ajustables (angle spatial sr) et est muni d'un couvercle fermable (44) pour la réception d'un lingot correspondant au diamètre interne du récipient et consistant en l'alliage métallique sans fer.

8. Dispositif selon la revendication 7, **caractérisé en ce que** les moules de coulée (22) sont disposés près du bord supérieur du récipient (15), leur orifices d'entrée étant disposés en face d'un distributeur (42) s'ouvrant comme une buse et rattaché au récipient (15).

9. Dispositif selon les revendications 6 à 8, **caractérisé en ce que** le récipient (15) et les moules de coulée (22) consistent en une céramique ne réagissant pas avec la masse fondue, avec particules métalliques y incorporées.

10. Dispositif selon la revendication 6, **caractérisé en ce qu'**une rigole de coulée (14), servant à l'amenée de la masse fondue, est formée de manière favorable au courant concernant la masse fondue et consiste également, en une céramique ne réagissant pas avec la masse fondue, avec particules métalliques y incorporées.

11. Dispositif selon la revendication 6, **caractérisé en ce que** le récipient et les moules de coulée consistent en de l'acier revêtu, du graphite revêtu, du tantale, du titane ou du niobium.

12. Dispositif selon les revendications 6 à 11, **caractérisé en ce que** le chauffage du dispositif de coulée (10) et des moules de coulée (22) est réalisé de manière inductive ou par micro-ondes.
